# EUROPÄISCHE PATENTSCHRIFT

(11) **EP 0 233 544 B1**
(45) Veröffentlichungstag und Bekanntmachung des Hinweises auf die Patenterteilung: **08.09.1993**
(21) Anmeldenummer: 87101463.5
(22) Anmeldetag: 03.02.1987
(51) Int. Cl.: G03G 9/08, C07D 221/14

(54) **Elektrophotographische Toner**
Electrophotographical toner
Toner électrophotographique

(30) Priorität: 15.02.1986 DE 3604827
(43) Veröffentlichungstag der Anmeldung: 26.08.1987
(73) Patentinhaber: BAYER AG, 51368 Leverkusen (DE)
(72) Erfinder: Harnisch, Horst, Dr., D-5203 Much (DE); Raue, Roderich, Dr., D-5090 Leverkusen 1 (DE)

(56) Entgegenhaltungen:
- EP-A- 0 028 777
- EP-A- 0 154 740

## Beschreibung

Aus der EP-A 0 028 777 sind Naphthalimide bekannt, die im Naphthalinteil einen OR-Substituenten aufweisen und als optische Aufheller verwendet werden können Aus der EP-A 0 154 740 sind ladungsverstärkende Phthalimide bekannt, die verbesserungswürdige Eigenschaften aufweisen.

Gegenstand der Erfindung sind positiv geladene elektrophotographische Toner, die neben üblichen Harz- und Pigmentpartikeln ein die kationische Ladung verstärkendes Additiv der allgemeinen Formel
enthalten,
worin
- A: für C₁-C₅-Alkylen oder -C₆H₄-CH₂- (m oder p),
- m: für O oder 1
- n: für 1 oder 2
- R³: für C₁-C₁₈-Alkyl, Carbamoyl-C₁-C₂-alkyl, C₁-C₄-Alkoxycarbonyl-C₁-C₂-alkyl, Benzyl, Cyclohexyl oder Allyl,
- R⁴: für C₁-C₄-Alkyl oder eine an D anknüpfende Einfachbindung,
- R⁵: für C₁-C₄-Alkyl,
- D: für -CH₂-, -CH₂-CO-, -CH₂-CO-NH- oder -CH₂-CO-NH-CH₂-
- W: für -CO-oder eine Einfachbindung,
- Z: für -CH₂-, -O-, -S-, -SO₂-oder eine Einfachbindung und
- An⁽⁻⁾: für ein Anion stehen,
die Verwendung der Verbindungen (I) in elektrographischen Tonern und neue Naphthalsäureimid-Derivate.

C₁-C₅-Alkylenreste A können geradkettig oder verzweigt sind. Dabei sind C₂-C₅-Alkylenreste und besonders der n-Propylenrest bevorzugt.

Bevorzugte Alkylreste R³ sind C₁-C₁₆-Alkylreste.

Als Anionen sind übliche Anionen wie Halogenide, z.B. Chlorid, Bromid und Jodid. Tetrafluoroborate und Anionen von Alkyl- und Aryl-sulfonsäuren, -carbonsäuren, -phosphorsäuren und -phosphonsäuren geeignet. Besonders geeignet sind solche Anionen, die die Wasserlöslichkeit der Verbindungen (I) erniedrigen und gleichzeitig die Löslichkeit in organischen Lösungsmitteln wie Dimethylformamid, Aceton, Chloroform oder Toluol erhöhen. Die Verminderung der Wasserlöslichkeit kann aber auch dadurch erfolgen, daß man den Alkylrest R³ vergrößert, also etwa im Bereich von C₅-C₁₆-Alkyl wählt. In diesem Falle sind auch hydrophilere Anionen wie Halogenide bestens geeignet.

Die bevorzugte Wasserlöslichkeit der Verbindungen (I) bei 20°C liegt bei unter 3 Gew.%, insbesondere unter 1 Gew.%. Bevorzugte Anionen sind außer Halogeniden und Tetrafluoroboraten, insbesondere Arylsulfonate wie gegebenenfalls durch C₁-C₁₂-Alkyl oder Chlor substituierte Benzolsulfonate, C₅-C₁₈-Alkylsulfonate, Salze von C₅-C₁₈-Alkylcarbonsäuren und von Kondensationsprodukten aus Formaldehyd und Arylsulfonsäuren und/oder gegebenenfalls sulfoniertem 4,4'-Dihydroxydiphenylsulfon.

Bevorzugte Verbindungen der Formel (I) entsprechen der Formel
- A¹: für C₂-C₅-Alkylen,
- R⁶: für C₁-C₁₆-Alkyl, Carbamoylmethyl oder Benzyl,
- R⁷: für Methyl oder Ethyl oder eine an D anknüpfende Einfachbindung,
- R⁸: für Methyl oder Ethyl,
- W¹: für
- Z¹: für -CH₂-, -O- oder -SO₂- und
- X^{⊖}: für ein Anion stehen, und
- D, m und n: die gleiche Bedeutung wie in Formel (I) besitzen.

Die Verbindungen der Formel (I) können nach bekannten Methoden, z.B. nach den in DE-A 35 35496 beschriebenen Verfahren, hergestellt werden. Die Verbindungen selbst sind größtenteils bekannt.

Ladungsverstärkende Additive für elektrophotographische Toner, auch Ladungskontroll-Substanzen genannt, sind bereits bekannt. Sie werden beispielsweise in der US-PS 3 893 935, 3 944 493, 4 007 293, 4 079 014, 4 298 672, 4 338 390, 4 394 430 und 4 493 883 beschrieben.

Latente elektrostatische Bildaufzeichnungen werden dadurch entwickelt, daß der Toner auf dem elektrostatischen Bild induktiv abgeschieden wird. Die Ladungskontrollsubstanzen verstärken die kationische Ladung des Toners. Dadurch wird das Bild kräftiger und konturenschärfer.

Derartige Ladungskontrollsubstanzen müssen vielseitige Anforderungen erfüllen.
1. Fähigkeit zur Entwicklung des latenten elektrostatischen Bildes zu einem farbstarken sichtbaren Bild.
2. Leichte Verteilbarkeit in der Tonerzubereitung und gleichmäßige Verteilung auf der Bildoberfläche, um ein störungsfreies, konturenscharfes, gleichförmiges Bild zu erzeugen.
3. Unempfindlichkeit gegen Feuchtigkeit.
4. Hohe Thermostabilität.
5. Beständigkeit gegenüber der heißen Mischung aus Bleioxid und einem Vinylidenfluorid-Hexafluoropropylen-Copolymerisat-Harz (z.B. VITON®E-430 von Dupont), mit der das Bild mit Hilfe einer heißen Walze fixiert werden kann. Die Beschichtungsmasse darf sich nicht durch Zersetzungsprodukte schwarz färben.
6. Ungiftigkeit.

Die aus den obengenannten US-Patentschriften bekannten Ladungskontrollsubstanzen erfüllen bei weitem nicht alle diese Anforderungen.

Überraschenderweise zeigte sich nun, daß sich die Substanzen (I) sehr gut als Ladungskontrollsubstanzen in Tonern eignen. Gegenüber den aus der US-PS 4 493 883 (= EP-A 0 154 740) bekannten kationischen Phthalimidoverbindungen ergeben die Verbindungen (I) eine deutliche Steigerung der Farbtiefe des entwickelten Bildes und eine Verbesserung der Bildschärfe Ein weiterer Vorteil ist die wesentlich bessere pH-Stabilität, die sowohl die Herstellung der Verbindungen als auch der Toner-Zubereitungen problemloser gestaltet.

Die in den Tonern enthaltenen Harze sind bekannt, Sie sind thermoplastisch und haben einen Erweichungspunkt zwischen 50 und 130°C, vorzugsweise zwischen 65 und 115°C. Beispiele für derartige Harze umfassen Polystyrol, Copolymere von Styrol mit einem Acrylat oder Methacrylat, Copolymere von Styrol mit Butadien und/oder Acrylnitril, Polyacrylate und Polymethacrylate, Copolymere eines Acrylates oder Methacrylats mit Vinylchlorid oder Vinylacetat, Polyvinylchlorid, Copolymere von Vinylchlorid mit Vinylidenchlorid, Copolymere von Vinylchlorid mit Vinylacetat, Polyesterharze (US-PS 3 590 000), Epoxyharze, Polyamide und Polyurethane.

Zusätzlich zu den Verbindungen (I) und den thermoplastischen Harzen enthalten die erfindungsgemäßen Toner in bekannten Mengen Färbungsmaterialien und magnetisch anziehbares Material. Das Färbungsmaterial kann aus einem organischen Farbstoff wie Nigrosin, Anilinblau, 2,9-Dimethylchinacridon, C.I. Disperse Red 15 (=C.I. 60 710), C.I. Solvent Red 19 (= C.I. 26 050), C.I. Pigment Blue 15 (=C.I. 74 160), C.I. Pigment Blue 22 (=C.I. 69 810) und C.I. Solvent Yellow 16 (=C.I. 12 700), oder einem anorganischen Pigment, wie Ruß, Rotblei, gelbem Bleioxid oder Chromgelb bestehen. Allgemein überschreitet die Menge des in den Tonern vorhandenen Färbungsmaterials etwa 15 Gew.% nicht.

Das magnetisch anziehbare Material kann beispielsweise aus Eisen, Nickel, Chromoxid, Eisenoxid oder einem Ferrit dar allgemeinen Formel MFe₂O₄, worin M ein zweiwertiges Metall, wie Eisen, Kobalt, Zink, Nickel oder Mangan darstellt, bestehen.

Die Herstellung der die Verbindungen (I) enthaltenden Toner erfolgt nach üblichen Verfahren, z.B. durch Schmelzen des thermoplastischen Harzes oder eines Gemisches der thermoplastischen Harze, anschließend feiner Zerteilung einer oder mehrerer Ladungskontrollsubstanzen der Formel (I), sowie der anderen Zusätze, falls verwendet, in dem geschmolzenen Harz unter Anwendung der für diesen Zweck bekannten Misch- und Knetmaschinerie, anschließende Abkühlung der Schmelze zu einer festen Masse und schließlich Vermahlen der festen Masse zu Teilchen der gewünschten Teilchengröße. Es ist auch möglich, das thermoplastische Harz und die Verbindung (I) in einem gemeinsamen Lösungsmittel zu lösen, die anderen Zusätze in die Lösung einzuverleiben und anschließend die Flüssigkeit in an sich bekannter Weise sprühzutrocknen oder das Lösungsmittel oder die Lösungsmittel abzudampfen und den festen Rückstand zu Teilchen der gewünschten Teilchengröße zu vermahlen. Entsprechend einer Abänderung dieses Herstellungsverfahrens wird die Ladungskontrollsubstanz der Formel (I) nicht gelöst, sondern fein in der Lösung des thermoplastischen Harzes dispergiert.

Die so erhaltene Tonerzubereitung wird dann, beispielsweise analog US-PS 4 265 990, in einem xerographischen Bildaufzeichnungssystem eingesetzt. Die dafür eingesetzten Photorezeptoren müssen die Fähigkeit haben, sich negativ aufzuladen. Beispiele sind solche, wie sie ebenfalls in US-PS 4 265 990 beschrieben sind. Sie können in der ladungsleitenden Schicht beispielsweise folgende Substanzen enthalten: 4-Dimethylaminobenzyliden-benzhydrazid, Polyvinylcarbazol, 2-Benzyliden-aminocarbazol, 2-Nitrobenzyliden-p-bromanilin, 2,4-Diphenylchinazolln, 1,5-Diphenyl-3-methyl-pyrazolin, 1,3,5-Triphenylpyrazolin, Charge-Transfer-Komplex aus Polyvinylcarbazol und Trinitrofluorenon, 2-(4'-Dimethylaminophenyl)-benzoxazol, Selen, Tellur und Arsentriselenid.

Die eingesetzten Photorezeptoren können in der ladungserzeugenden Schicht auch zusätzlich Sensibilisierungsfarbstoffe wie beispielsweise Bengal Rosa oder Eosin G enthalten. In der ladungstransportierenden Schicht können die Photorezeptoren Diamine enthalten, wie sie ebenfalls in US-PS 4 265 990 angegeben sind.

Gegenstand der Erfindung sind auch die Verbindungen der Formel (II).

### Beispiel 1

282 g Naphthalsäure-N-(3-dimethylaminopropyl)-imid (1 Mol) und 175,5 g 4,4'-Bis-(chloracetamidophenyl)-methan (0,5 Mol) werden in 1330 g Polyglykol (durchschn. Molgew. 400) 3 h auf 100°C erhitzt, wobei sich zunächst eine klare viskose Lösung bildet, aus der sich anschließend ein farbloser kristalliner Niederschlag abscheidet. Nach dem Abkühlen auf Raumtemperatur verdünnt man die Reaktionsmischung unter Rühren mit 3,3 1 Isopropanol, saugt den kristallinen Niederschlag ab, wäscht ihn mit Isopropanol bis zum farblosen Ablauf und trocknet ihn bei 60°C im Vakuum. Man erhält 444 g (97% der Theorie) Verbindung der Formel
Die Substanz ist dünnschichtchromatographisch praktisch rein. 1 zeigt auf der fluoreszierenden Kieselgelplatte Fluoreszenzlöschung. Rf-Wert: 0,3 (Laufmittel: 45 Vol-% Essigsäurebutylester, 33 Vol-% Eisessig, 9 Vol-% Ameisensäure und 13 Vol-% Wasser).

In analoger Weise werden die folgenden Verbindungen hergestellt:

Ebenfalls in analoger Weise werden die folgenden Verbindungen hergestellt:

### Beispiel 21

Man setzt in gleicher Weise, wie im Beispiel 1 beschrieben, 282 g Naphthalsäure -N-(3-dimethylaminopropyl)-imid und 175,5 g 4,4'-Bis(chloracetamidophenyl)-methan in 1330 Polyglykol 3h bei 100°C um, setzt 600 ml Ethanol und 225 g p-Toluolsulfonsäure hinzu, erhitzt die Mischung 2 h unter Rückfluß zum Sieden, saugt den farblosen kristallinen Niederschlag ab, wäscht ihn mit 800 ml Ethanol und trocknet ihn bei 60°C im Vakuum.

Man erhält 366 g Verbindung der Formel
Die Substanz ist dünnschichtchromatographisch praktisch rein.

In analoger Weise werden auch die p-Toluol- und Benzolsulfonate der Verbindungen 2 bis 20 hergestellt.

### Beispiel 22

56,5 g (0,2 Mol) Naphthalsäure-N-(3-dimethylaminopropyl)-imid werden in 700 ml Toluol suspendiert, unter Rühren mit 56 g p-Toluolsulfonsäure-methylester versetzt und 1 h bei 60°C verrührt. Der farblose kristalline Niederschlag wird abgesaugt, mit 150 ml Isopropanol gewaschen und bei 40°C im Vakuum getrocknet. Man erhält 87 g (93% der Theorie) Verbindung der Formel
Die Substanz ist dünnschichtchromatographisch vollkommen rein. Sie schmilzt bei 220-221°C.

In analoger Weise werden die folgenden Substanzen der Formel
hergestellt.

### Beispiel 34

282 g (1 Mol) Naphthalsäure-N-(3-dimethylaminopropyl)-imid werden in 2 l Acetonitril suspendiert, unter Rühren mit 307 g (1 Mol) 1-Bromhexadecan versetzt und 15 Stunden unter Rückfluß zum Sieden erhitzt. Die Lösung wird 35°C warm von geringen ungelösten Anteilen filtriert. Das Filtrat wird mit 2,5 l Aceton verrührt und auf -5°C abgekühlt. Der kristalline Niederschlag wird abgesaugt, zuerst mit Aceton, dann mit Petrolether gewaschen und bei 30°C im Vakuum getrocknet. Man erhält 540 g (92 % der Theorie) Verbindung der Formel

### Beispiel 35

289 g (1,02 Mol) Naphthalsäure-N-(3-dimethylaminopropyl)-imid werden in 6,1 l Toluol suspendiert, bei 60 bis 65°C unter Rühren tropfenweise mit 138 g (1,09 Mol) Dimethylsulfat versetzt und 6 Stunden bei 60 bis 65°C verrührt. Nach dem Kühlen auf Raumtemperatur wird der kristalline Niederschlag abgesaugt, mit Toluol gewaschen und bei 50°C im Vakuum getrocknet. Man erhält 408 g (98 % der Theorie) Verbindung der Formel
408 g (1 Mol) der erhaltenen Verbindung (35 A) werden bei Raumtemperatur in 4 l Wasser gelöst und tropfenweise unter Rühren mit 1 l einer 40 %igen wäßrigen Lösung eines Polykondensationsproduktes von sulfoniertem 4,4'-Dihydroxydiphenylsulfon und Formaldehyd versetzt. Der kristalline Niederschlag wird abgesaugt, mit Wasser gewaschen und bei 50°C im Vakuum getrocknet. Man erhält 685 g Verbindung der Formel
- Q^{⊖} =: Äquivalent eines Anions, das durch Kondensation von 4,4'-Dihydrodiphenylsulfon, Schwefelsäure und Formaldehyd im Molverhältnis 1:1:0,67 erhalten wird.

### Anwendungsbeispiel

2 Gewichtsprozent Verbindung des Beispiels 22, 6 Gewichtsprozent Ruß und 92 Gewichtsprozent eines Styrol-Butadien-Harzes, welches 89 Gewichtsprozent Styrol und 11 Gewichtsprozent Butadien enthält werden im Extruder bei 100°C verschmolzen und verknetet, dann zerkleinert und gemahlen, bis der Partikeldurchmesser kleiner als 5µ ist.

Diese Toner-Zubereitung wird in ein xerographisches Bildaufzeichnungssystem, wie es in US-PS 4 265 990 beschrieben ist, eingearbeitet. Dazu geht man in der Weise vor, daß man ein MYLAR®-Substrat mit einer bei Belichtung ladungserzeugenden Schicht aus Polyvinylcarbazol versieht, in das trigonales Selen frei dispergiert ist, darüber eine transparente ladungstransportierende Schicht aufbringt, die als ladungstransportierende Moleküle N,N'-Diphenyl-N,N'-bis-(3-Methylphenyl)-1,1'-bisphenyl-4,4'-diamin, dispergiert in eine MAKROLON®-Polycarbonatmasse, enthält.

Man erhält gestochen scharfe Bildaufzeichnungen, die denen nach US-PS 4 493 883 (= EP-A 0 154 740), Beispiel 1, hergestellten in der Konturenschärfe noch überlegen sind.

## Patentansprüche

1. Elektrophotographische Toner, die ein die kationische Ladung verstärkendes Additiv der allgemeinen Formel enthalten,
worin
A für C₁-C₅-Alkylen oder -C₆H₄-CH₂- (m oder p),
m für O oder 1
n für 1 oder 2
R³ für C₁-C₁₈-Alkyl, Carbamoyl-C₁-C₂-alkyl, C₁-C₄-Alkoxycarbonyl-C₁-C₂-alkyl, Benzyl, Cyclohexyl oder Allyl,
R⁴ für C₁-C₄-Alkyl oder eine an D anknüpfende Einfachbindung,
R⁵ für C₁-C₄-Alkyl,
D für -CH₂-, -CH₂-CO-, -CH₂-CO-NH- oder -CH₂-CO-NH-CH₂-
W für -CO-
oder eine Einfachbindung,
Z für -CH₂-, -O-, -S-, -SO₂-oder eine Einfachbindung und
An^{⊖} für ein Anion stehen.

2. Elektrophotographische Toner nach Anspruch 1, dadurch gekennzeichnet, daß sie ein die kationische Ladung verstärkendes Additiv der allgemeinen Formel enthalten, worin
A¹ für C₂-C₅-Alkylen,
R⁶ für C₁-C₁₆-Alkyl, Carbamoylmethyl oder Benzyl,
R⁷ für Methyl oder Ethyl oder eine an D anknüpfende Einfachbindung,
R⁸ für Methyl oder Ethyl,
W¹ für
Z¹ für -CH₂-, -O- oder -SO₂- und
X^{⊖} für ein Anion stehen, und
D, m und n die in Anspruch 1 angegebene Bedeutung haben.

3. Elektrophotographische Toner nach Anspruch 1, dadurch gekennzeichnet, daß sie außer dem die kationische Ladung verstärkenden Additiv Harz- und Pigmentpartikel enthalten.

4. Verwendung von Verbindungen der Formel des Anspruchs 1 als die positive Ladung verstärkende Additive in elektrophotographischen Tonern.

5. Naphthalsäureimide der allgemeinen Formel worin
A¹ für C₂-C₅-Alkylen,
R⁶ für C₁-C₁₆-Alkyl, Carbamoylmethyl oder Benzyl,
R⁷ für Methyl oder Ethyl oder eine an D anknüpfende Einfachbindung,
R⁸ für Methyl oder Ethyl,
W¹ für
Z¹ für -CH₂-, -O- oder -SO₂- und
X^{⊖} für ein gegebenenfalls durch Cl oder C₁-C₁₂-Alkyl substituiertes Benzolsulfonat, C₅-C₁₈-Alkyl-sulfonat oder ein Salz einer C₅-C₁₈-Alkylcarbonsäure oder ein Salz eines Kondensationsproduktes aus Formaldehyd und Arylsulfonsäuren und/oder gegebenenfalls sulfoniertem 4,4'-Dihydroxydiphenylsulfon stehen, und
D, m und n die in Anspruch 1 angegebene Bedeutung haben.

## Claims

1. Electrophotographic toners containing an additive corresponding to the following general formula which reinforces the cationic charge: in which formula,
A stands for C₁-C₅-alkylene or C₆H₄-CH₂ (m or p),
m stands for 0 or 1,
n stands for 1 or 2,
R³ stands for C₁-C₁₈-alkyl, carbamoyl-C₁-C₂-alkyl, C₁-C₄-alkoxycarbonyl-C₁-C₂-alkyl, benzyl, cyclohexyl or allyl,
R⁴ stands for C₁-C₄-alkyl or a single bond attached to D,
R⁵ stands for C₁-C₄-alkyl,
D stands for CH₂, CH₂-CO, CH₂-CO-NH or CH₂-CO-NH-CH₂,
W stands for -CO-
or a single bond,
Z stands for CH₂, -O-, -S-,
-SO₂- or a -single bond and
An^{⊖} for an anion.

2. Electrophotographic toners according to Claim 1, characterised in that they contain an additive corresponding to the following general formula which reinforces the cationic charge: in which formula,
A¹ stands for C₂-C₅-alkylene,
R⁶ stands for C₁-C₁₆-alkyl, carbamoylmethyl or benzyl,
R⁷ stands for methyl or ethyl or a single bond attached to D,
R⁸ stands for methyl or ethyl,
W¹ stands for
Z¹ stands for CH₂, O or SO₂ and
X^{⊖} stands for an anion and
D, m and n have the meanings indicated in Claim 1.

3. Electrophotographic toner according to Claim 1, characterised in that they contain resin and pigment particles in addition to the additive which reinforces the cationic charge.

4. Use of compounds corresponding to the formula of Claim 1 as additives reinforcing the positive charge in electrophotographic toners.

5. Naphthalic acid imides corresponding to the following general formula wherein
A¹ stands for C₂-C₅-alkylene,
R⁶ stands for C₁-C₁₆-alkyl, carbamoylmethyl or benzyl,
R⁷ stands for methyl or ethyl or a single bond attached to D,
R⁸ stands for methyl or ethyl,
W¹ stands for
Z¹ stands for CH₂, O or SO₂ and
X^{⊖} stands for a benzene sulphonate optionally substituted by Cl or by C₁-C₁₂-alkyl or it stands for C₅-C₁₈-alkylsulphonate or for a salt of a C₅-C₁₈-alkylcarboxylic acid or a salt of a condensation product of formaldehyde and arylsulphonic acids and/or optionally sulphonated 4,4'-dihydroxydiphenylsulphone and
D, m and n have the meanings indicated in Claim 1.

## Revendications

1. Toners électrophotographiques qui contiennent un additif renforçant la charge cationique, de formule générale dans laquelle
A est un groupe alkylène en C₁ à C₅ ou -C₆H₄-CH₂-(m ou p),
m a la valeur 0 ou 1
n a la valeur 1 ou 2
R³ est un groupe alkyle en C₁ à C₁₈, carbamoyl-(alkyle en C₁ ou C₂), (alkoxy en C₁ à C₄)-carbonyl-(alkyle en C₁ ou C₂), benzyle, cyclohexyle ou allyle,
R⁴ est un groupe alkyle en C₁ à C₄ ou une liaison simple se rattachant à D,
R⁵ est un groupe alkyle en C₁ à C₄,
D est un groupe -CH₂, -CH₂-CO-, -CH₂-CO-NH- ou -CH₂-CO-NH-CH₂-
W est un groupe -CO-
ou une liaison simple,
Z représente -CH₂-, -O-, -S-, -SO₂-
ou une liaison simple et
An^{⊖} est un anion.

2. Toners électrophotographiques suivant la revendication 1, caractérisés en ce qu'ils contiennent un additif renforçant la charge cationique, de formule générale dans laquelle
A¹ est un groupe alkylène en C₂ à C₅,
R⁶ est un groupe alkyle en C₁ à C₁₆, carbamoylméthyle ou benzyle,
R⁷ est un groupe méthyle ou éthyle ou une liaison simple se rattachant à D,
R⁸ est un groupe méthyle ou éthyle,
W¹ représente
Z¹ représente -CH₂-, -O- ou -SO₂- et
X^{⊖} est un anion, et
D, m et n ont la définition indiquée dans la revendication 1.

3. Toners électrophotographiques suivant la revendication 1, caractérisés en ce qu'ils contiennent des particules de résine et de pigment en plus de l'additif renforçant la charge cationique.

4. Utilisation de composés de formule suivant la revendication 1, comme additifs renforçant la charge positive dans des toners électrophotographiques.

5. Imides d'acides naphtaliques de formule générale dans laquelle
A¹ est un groupe alkylène en C₂ à C₅,
R⁶ est un groupe alkyle en C₁ à C₁₆, carbamoylméthyle ou benzyle,
R⁷ est un groupe méthyle ou éthyle ou une liaison simple se rattachant à D,
R⁸ est un groupe méthyle ou éthyle,
W¹ représente
Z¹ représente -CH₂-, -O- ou -SO₂- et
X^{⊖} est un groupe benzène-sulfonate éventuellement substitué par Cl ou par un radical alkyle en C₁ à C₁₂, un groupe (alkyle en C₅ à C₁₈)-sulfonate ou un sel d'un acide (alkyle en C₅ à C₁₈)-carboxylique ou un sel d'un produit de condensation du formaldéhyde et d'acides arylsulfoniques et/ou le cas échéant de 4,4'-dihydroxydiphénylsulfone sulfonée, et
D, m et n ont la définition indiquée dans la revendication 1.
